# EUROPÄISCHE PATENTSCHRIFT

(11) **EP 0 170 648 B1**
(45) Veröffentlichungstag und Bekanntmachung des Hinweises auf die Patenterteilung: **31.08.1988**
(21) Anmeldenummer: 85890167.1
(22) Anmeldetag: 25.07.1985
(51) Int. Cl.: F26B 3/04, F26B 21/08

(54) **Verfahren zur Trocknung von empfindlichen Gütern, z.B. Holz**
Process for drying delicate products, e.g. wood
Procédé de séchage de produits délicats, p.ex. du bois

(30) Priorität: 26.07.1984 AT 2424/84
(43) Veröffentlichungstag der Anmeldung: 05.02.1986
(73) Patentinhaber: Leisser, Josef, A-2164 Neuruppersdorf 162 (AT)
(72) Erfinder: Leisser, Josef, A-2164 Neuruppersdorf 162 (AT)
(74) Vertreter: Krause, Ernst, Dipl.-Ing.

(56) Entgegenhaltungen:
- DE-B- 2 457 654
- DE-C- 823 280

## Beschreibung

Die Erfindung bezieht sich auf ein Verfahren zur Trocknung von empfindlichen Gütern, z. B. Holz, bei welchem das zu trocknende Gut in einer Trocknungskammer erwärmt und durch Umwälzung von Trocknungsluft, der die Feuchtigkeit durch Kondensationstrocknung entzogen wird, getrocknet wird.

Bei einem bekannten Verfahren dieser Art wird die Trocknungsluft auf die Trocknungstemperatur erhitzt, wonach dann diese Luft so lange in der Trocknungskammer umgewälzt wird, bis die Trocknungsluft mit Feuchtigkeit angereichert ist; diese Feuchtigkeit wird dann an einer gekühlten Fläche durch Kondensation abgeschieden.

Bei einem anderen bekannten Verfahren dieser Art wird der Trocknungsluft gesteuert Feuchtigkeit zugeführt, um hohe Trocknungstemperaturen ohne Schädigung des Trocknungsgutes einsetzen zu können. Die dem Trocknungsgut entzogene Feuchtigkeit wird ebenfalls durch Kondensation an gekühlten Flächen abgeschieden.

Aus der DE-B-24 57 654 ist ein Trocknungsverfahren bekannt, bei dem die Trocknungsluft auf konstanter, niedriger Temperatur gehalten und über einen Entfeuchter getrocknet wird. Dabei wird die Trocknung des Gutes bei einer Temperatur von etwa 30° C vorgenommen, wobei der Feuchtigkeitsgehalt der Trocknungsluft entsprechend gesteuert wird, um einen unteren Grenzwert nicht zu unterschreiten, da es sonst zu einer Verschalung der Oberfläche kommen kann. Dabei ist die Temperatur des zu trocknenden Gutes im wesentlichen gleich der Temperatur der Trocknungsluft. Mit dem bekannten Verfahren ist zwar eine schonende Trocknung des Gutes erreichbar, jedoch ist dieses Verfahren im Hinblick auf die Dauer des Trocknungsvorganges unwirtschaftlich, wobei insbesondere für die Trocknung von dicken Stücken eine entsprechende Zeit notwendig ist, um die Feuchtigkeit aus dem Mittelbereich des Trocknungsgutes zu entfernen.

Der Erfindung liegt die Aufgabe zugrunde, ein Verfahren der eingangs genannten Art zu schaffen, bei welchem das Trocknungsgut rasch und schonend bei hohen Temperaturen getrocknet werden kann.

Erfindungsgemäß wird diese Aufgabe dadurch gelöst, daß das Trocknungsgut auf die Trocknungstemperatur aufgeheizt wird und anschließend die Temperatur der Trocknungsluft unter jene des Trocknungsgutes abgesenkt wird, worauf dann mit der Kondensationstrocknung begonnen wird, bei der abwechselnd die Trocknungsluft durch Kondensationstrocknung entfeuchtet und anschließend dem Gut Feuchtigkeit entzogen wird. Dadurch wird erreicht, daß die äußeren Schichten des Trocknungsgutes immer kühler sind als die inneren Schichten, wodurch ein Anstieg der relativen Feuchtigkeit des Trocknungsgute nach außen hin auftritt, wodurch ein Rissigwerden der Außenschichten, die "Verschalung" des Holzes, vermieden ist. Dadurch kann die relative Luftfeuchtigkeit der Trocknungsluft niedriger gehalten werden, da eben das Trocknungsgut selbst die nötige Feuchtigkeit an der Außenschicht enthält, wodurch ein rascherer Trocknungsvorgang erreicht ist. Überdies wird durch die niedrigere relative Feuchtigkeit der Trocknungsluft ein Fleckigwerden der Oberfläche des Trocknungsgutes verhindert. Vorteilhafterweise kann die Temperatur der Trocknungsluft durch gesteuerte Zufuhr von kühler Frischluft abgesenkt werden, wodurch die Temperaturabsenkung ohne Energieaufwand ermöglicht ist. Dabei kann die Temperatur der Trocknungsluft auf einen Wert abgesenkt werden, der etwa 5 - 10° C unter jenem der Temperatur des Trocknungsgutes liegt, wodurch ein besonders wirksames Temperaturgefälle erzielt ist. Für eine besonders hohe Energieeinsparung kann nach Erreichen der gewünschten Temperatur der Trocknungsluft letztere so lange ohne Kondensationstrocknung auf das Trocknungsgut einwirken gelassen werden, bis die relative Luftfeuchtigkeit der Trocknungsluft auf etwa 90 - 95 % gestiegen ist, wonach dann die Kondensationstrocknung der Trocknungsluft, insbesondere durch Vorbeiführen an kühlen Kondensationsflächen, vorgenommen wird, bis die relative Luftfeuchtigkeit auf etwa 50 - 60 % abgesunken ist, worauf dann die Kondensationstrocknung unterbrochen wird, bis die relative Luftfeuchtigkeit der Trocknungsluft wieder auf etwa 90 - 95 % gestiegen ist, wonach dann erneut die Kondensationstrocknung aufgenommen wird, welche Zyklen bis zum Erreichen des gewünschten Trocknungsgrades des Trocknungsgutes wiederholt werden.

Durch diese intermittierende Arbeitsweise können die Ventilatoren für die Luftumwälzung während der Anreicherungsphase der Trocknungsluft mit Feuchtigkeit abgestellt werden, was die gewünschte Energieeinsparung ergibt. Dabei kann nach dem durch die Kondensationstrocknung hervorgerufenen Absenken der Temperatur des Trocknungsgutes unter einen vorgewählten Wert das Trocknungsgut wieder auf die Ausgangstemperatur, z. B. 80° C, erwärmt und der Trocknungsvorgang so lange wiederholt werden, bis das Trocknungsgut den gewünschten Feuchtigkeitsgehalt aufweist, wodurch die Trocknung immer in dem gewünschten Bereich der Feuchtigkeitsabgabe gehalten wird.

In der Zeichnung ist ein Ausführungsbeispiel einer zur Durchführung des erfindungsgemäßen Verfahrens ausgebildeten, für die Holztrocknung geeigneten Trocknungskammer dargestellt; es zeigen:
Fig. 1 einen Vertikalschnitt durch die mit Trocknungsgut beschickte Trocknungskammer, und
Fig. 2 schaubildlich das für die Kondensationstrocknung vorgesehene Kühlregister.

Die Trocknungskammer 1 weist gut isolierte, mit einer Dampfsperre versehene Wandungen 2 auf. Im Holzstapel 3 sind Luftumwälzkanäle 4 freigelassen. Oberhalb des Holzstapels 3 sind Luftumwälzkanäle 5 vorgesehen, mit welchen die Trocknungsluft an die den Ventilatoren 6 abgekehrte Rückseite des Holzstapels 3 geführt wird. In Strömungsrichtung der Trocknungsluft sind vor den Ventilatoren 6 Heizregister 7 und ein Kühlregister 8 angeordnet. Unterhalb des Kühlregisters 8 ist eine Kondenswasserauffangrinne 9 und eine mit dieser verbundene Kondenswasserableitung 10 vorgesehen. Das Kühlregister 8 ist über Ventilatoren 11 mit kühler Frischluft beaufschlagbar. Das Kühlregister 8 weist dabei mit Frischluft beaufschlagbare Kanäle 12 und von der Trocknungsluft durchströmte, von den Kanälen 12 getrennte Kanäle 13 auf. In der Kammer sind außerdem (nicht dargestellt) noch ein Hygrometer und ein Thermofühler für die Steuerung der Ventilatoren und Register vorgesehen. Die Ventilatoren 6 sind unterhalb der Decke an der Oberkante der Stapelvorderseite angeordnet, wobei die Zahl so gewählt ist, daß über die gesamte Kammerbreite eine entsprechende Luftströmung erzielt ist. Die Heizregister 7 sind dabei ebenfalls über die Kammerbreite verteilt. Auch das Kühlregister erstreckt sich über die gesamte Kammerbreite, um eine gleichmäßige Konditionierung des gesamten Trocknungsluftstromes zu erreichen.

Die Holzstapeltiefe sollte 2,50 m nicht überschreiten, da sonst die Wasseraufnahmebereitschaft der Luft vom Holz her im vorderen und hinteren Stapelbereich unterschiedlich wäre und dadurch Farbfehler oder Risse auftreten könnten.

Im allgemeinen kann die Kammer, wie auch bei anderen Trocknungsanlagen, mittels Stapler oder Rollwagen beschickt werden. Es ist jedoch darauf zu achten, daß zwischen Holzstapel und Rückwand genügend Abstand bleibt, um eine gute Luftzirkulation zu ermöglichen. Ebenso verhält es sich bei der Höhe, wobei die Stapelobergrenze durch die Ventilatorunterkante oder Zwischendecke begrenzt ist.

Bei Betrieb der Vorrichtung wird folgendermaßen vorgegangen:

Sobald die Kammer 1 mit Holz beschickt ist, wird diese luftdicht verschlossen und rasch bis zu einer gewünschten Temperatur, z. B. 80° C aufgeheizt. Ist diese Temperatur erreicht, d.h, bis ins Holzinnere vorgedrungen, schaltet sich das Heizregister 7, gesteuert durch den Thermostat, ab. Die Ventilatoren 6 für die Trocknungsluftumwälzung in der Kammer laufen weiter, und es wird gleichzeitig der Frischluftkreis eingeschaltet und somit die Kammertemperatur um einiges gesenkt. Ist dies (ca. 5 - 10°C) erreicht, schaltet sich auch der Kühlkreis aus, und der eigentliche Trocknungsprozeß beginnt. Da die Holztemperatur höher ist als die Raumtemperatur, verlagert sich das Wasser rasch vom Holzinneren an die Holzoberfläche. Nun ist es notwendig, Luftumwälzung und Kühlung in kurzen Zeitabständen, intervallweise zu steuern.

a) Während der Laufzeit von Luftumwälzung und Kühlung wird das Wasser von der Holzoberfläche an die Luft abgegeben und am Kühlregister 8 ausgeschieden. Dieser Vorgang erfolgt solange, bis die Luftfeuchtigkeit in der Kammer auf 50 - 60 % gesunken ist.
b) Während der Stehzeit von Luftumwälzung und Kühlung bleibt das Wasser an der Holzoberfläche und verhindert somit eine Verschalung oder Rißbildung. Die Stehzeit dauert solange, bis sich die Luft im Stapel wieder auf ca. 90 - 95 % angereichert hat.

Während dieser Intervallvorgänge kühlt sich das Holz jedoch immer weiter ab; daher ist es notwendig, bei einer Holztemperatur von beispielsweise 60° C den Holzstapel 3 wieder mittels des Heizregisters 7 auf 80° C oder noch höher aufzuheizen und den ganzen Vorgang so lange zu wiederholen, bis man das Holz auf die gewünschte Holzfeuchtigkeit getrocknet hat.

Die Vorteile des erfindungsgemäßen Verfahrens sind somit:
1. geringer Stromverbrauch, da die Ventilatoren länger stehen als laufen;
2. umweltfreundlich, da keine etwa entstehenden säurehältigen Dämpfe ins Freie abgegeben werden;
3. schnellere Trocknung als bei allen herkömmlichen Anlagen;
4. Energierückgewinnung in hohem Maße ohne Kostenaufwand möglich;
5. die Trocknungsqualität ist beim erfindungsgemäßen Verfahren besser als bei herkömmlichen Trockenanlagen und auch besser als beim Lufttrocknen;
6. die Trocknungskosten liegen niedriger als beim Lufttrocknen.

## Patentansprüche

1. Verfahren zur Trocknung von empfindlichen Gütern, z. B. Holz, bei welchem das zu trocknende Gut in einer Trocknungskammer erwärmt und durch Umwälzen von Trocknungsluft, der die Feuchtigkeit durch Kondensationstrocknung entzogen wird, getrocknet wird, dadurch gekennzeichnet, daß das Trocknungsgut auf die Trocknungstemperatur aufgeheizt und anschließend die Temperatur der Trocknungsluft abgesenkt wird, daß das Absenken der Temperatur auf einen Wert erfolgt, der unter der Temperatur des Trocknungsgutes liegt, worauf dann mit dem eigentlichen Trocknungsvorgang begonnen wird, bei welchem abwechselnd die Trocknungsluft durch Kondensationstrocknung entfeuchtet und anschließend dem Gut Feuchtigkeit entzogen wird.

2. Verfahren nach Anspruch 1, dadurch gekennzeichnet, daß die Temperatur der Trocknungsluft durch gesteuerte Zufuhr von kühler Frischluft abgesenkt wird.

3. Verfahren nach Anspruch 1 oder 2, dadurch gekennzeichnet, daß die Temperatur der Trocknungsluft auf einen Wert abgesenkt wird, der etwa 5 - 10°C unter jenem der Temperatur des Trocknungsgutes liegt.

4. Verfahren nach einem der Ansprüche 1 bis 3, dadurch gekennzeichnet, daß nach Erreichen der gewünschten Temperatur der Trocknungsluft letztere so lange ohne Kondensationstrocknung auf das Trocknungsgut einwirken gelassen wird, bis die relative Luftfeuchtigkeit der Trocknungsluft auf etwa 90 - 95 % gestiegen ist, wonach dann die Kondensationstrocknung der Trocknungsluft, insbesonders durch Vorbeiführen an kühlen Kondensationsflächen, vorgenommen wird, bis die relative Luftfeuchtigkeit auf etwa 50 - 60 % abgesunken ist, worauf dann die Kondensationstrocknung unterbrochen wird, bis die relative Luftfeuchtigkeit der Trocknungsluft wieder auf etwa 90 - 95 % gestiegen ist, wonach dann erneut die Kondensationstrocknung aufgenommen wird, welche Zyklen bis zum Erreichen des gewünschten Trocknungsgrades des Trocknungsgutes wiederholt werden.

5. Verfahren nach Anspruch 4, dadurch gekennzeichnet, daß nach dem durch die Kondensationstrocknung hervorgerufenen Absenken der Temperatur des Trocknungsgutes unter einen vorgewählten Wert das Trocknungsgut wieder auf die Ausgangstemperatur, z. B 80°C, erwärmt und der Trocknungsvorgang so lange wiederholt wird, bis das Trocknungsgut den gewünschten niedrigen Feuchtigkeitsgehalt aufweist.

## Claims

1. Process for drying delicate products, e.g. wood, in which the product to be dried is warmed in a drying chamber and is dried by the circulation of drying air from which the moisture is removed by condensation drying, characterised in that the product to be dried is heated to the drying temperature and subsequently the temperature of the drying air is reduced, that the reduction of the temperature is to a value which is below the temperature of the product to be dried, whereafter the actual drying process is begun in which the drying air is dehumidified by condensation drying and subsequently moisture is withdrawn from the product, alternately.

2. Process as claimed in claim 1, characterised in that the temperature of the drying air is reduced by the controlled supply of cool fresh air.

3. Process as claimed in claim 1 or 2, characterised in that the temperature of the drying air is reduced to a value which is about 5 - 10° C below that of the temperature of the product to be dried.

4. Process as claimed in one of claims 1 to 3, characterised in that after reaching the desired temperature of the drying air the latter is permitted to act on the product to be dried without condensation drying until the relative air humidity of the drying air has increased to about 90 - 95 %, whereafter the condensation drying of the drying air, particularly by conducting it passed cool condensation surfaces, is effected until the relative air humidity has sunk to about 50 - 60 %, whereafter the condensation drying is interrupted until the relative air humidity of the drying air has again increased to about 90 - 95 %, whereafter the condensation drying is resumed, which cycles are repeated until the desired degree of dryness of the product to be dried has been achieved.

5. Process as claimed in claim 4, characterised in that after the reduction of the temperature of the product to be dried to less than a predetermined value caused by the condensation drying, the product to be dried is warmed again to the starting temperature, e.g. 80° C, and the drying process is repeated until the material to be dried has the desired low moisture content.

## Revendications

1. Procédé de séchage de produits sensibles, tels que le bois, selon lequel le produit à sécher est chauffé dans une chambre de séchage et séché par circulation d'air dont on extrait l'humidité par séchage par condensation, caractérisé en ce que le produit à sécher est porté à la température de séchage, puis la température de l'air de séchage est abaissé en ce que l'abaissement de la température se produit à une valeur inférieure à la température du produit à sécher, après quoi débute le processus de séchage proprement dit lors duquel, alternativement, l'air est déshumidifié par séchage par condensation et l'humidité est extraite du produit.

2. Procédé selon la revendication 1, caractérisé en ce que la température de l'air de séchage est abaissée par introduction contrôlée d'air frais plus froid.

3. Procédé selon la revendication 1 ou la revendication 2, caractérisé en ce que la température de l'air de séchage est abaissée jusqu'à une valeur inférieure d'environ 5 à 10°C à celle de la température du produit à sécher.

4. Procédé selon l'une des revendications 1 à 3, caractérisé en ce que, une fois atteinte la température désiréé de l'air de séchage, on laisse agir ce dernier, sans séchage de condensation, sur le produit à sécher jusqu'à ce que l'humidité relative de l'air de séchage soit portée à environ 90 - 95 %, après quoi l'on entreprend le séchage par condensation de l'air de séchage jusqu'à ce que l'humidité relative de l'air soit abaissée à environ 50 - 60 %, puis on interrompt le séchage par condensation jusqu'à ce que l'humidité relative de l'air soit à nouveau portée à environ 90 - 95 %, on reprend ensuite une nouvelle fois le séchage par condensation, ce cycle étant répété jusqu'à ce que l'on arrive au taux désiré de séchage du produit.

5. Procédé selon la revendication 4, caractérisé en ce qu'après l'abaissement provoqué par condensation de la température du produit à sécher à une température déterminée, le produit à sécher est à nouveau chauffé à la température initiale, par exemple 80°C et le processus de séchage est répété jusqu à ce que le produit à sécher présente la faible teneur en humidité désirée.
